# FASCICULE DE BREVET EUROPEEN

(11) **EP 0 554 179 B1**
(45) Date de publication et mention de la délivrance du brevet: **19.11.1997**
(21) Numéro de dépôt: 93400213.0
(22) Date de dépôt: 28.01.1993
(51) Int. Cl.: C23C 22/80

(54) **Concentré pour bain d'activation et d'affinage et bain obtenu à partir de ce concentré**
Konzentrat für Aktivierungs- und Verfeinerungsbad und ein Bad hergestellt aus dem Konzentrat
Concentrate for activating and refining bath and bath obtained

(30) Priorité: 29.01.1992 FR 9200945
(43) Date de publication de la demande: 04.08.1993
(73) Titulaire: CFPI INDUSTRIES, 92233 Gennevilliers (FR)
(72) Inventeur: Schapira, Joseph, F-75015 Paris (FR); Droniou, Patrick, F-92700 Colombes (FR); Sudour, Michel, F-95270 Luzarches (FR); Lerouge née Bouaffre, Véronique, F-92270 Colombes (FR)
(74) Mandataire: Koch, Gustave

(56) Documents cités:
- EP-A- 0 180 523
- EP-A- 0 454 211
- EP-A- 0 454 212
- US-A- 3 663 284
- US-A- 3 864 139

## Description

L'invention a pour objet un concentré liquide propre à fournir, par dilution avec une quantité appropriée d'eau, un bain d'activation et d'affinage au titane destiné à être mis en oeuvre dans un procédé de phosphatation cristalline au zinc.

Elle vise également le bain d'activation et d'affinage obtenu à l'aide du susdit concentré.

Les procédés de phosphatation cristalline au zinc sur des substrats en acier, aluminium, acier zingué ou zingué allié de nickel, de cobalt, d'aluminium ou de fer sont largement répandus et utilisés pour protéger lesdits substrats contre la corrosion ou pour abaisser les coefficients de friction lorsque ces substrats sont soumis à des déformations à froid.

Ils comprennent en général:
- une ou plusieurs étapes de dégraissage alcalin,
- une ou plusieurs étapes de rinçage à l'eau de ville courante,
- une étape d'activation et d'affinage,
- une étape de phosphatation au zinc proprement dite,
- une ou plusieurs étapes de rinçage à l'eau,
- de préférence, une étape de rinçage final passivant, notamment à l'aide de sels de chrome hexavalent ou de mélanges de chrome hexavalent et de chrome trivalent.

Avant le traitement de phosphatation proprement dit, l'étape d'activation permet de créer sur la surface métallique, qui a été nettoyée, des hétérogénéités chimiques qui favorisent par la suite la germination de la couche de phosphates cristallins et permettent ainsi la formation d'un revêtement fin et dense. Un tel revêtement est recherché
- soit pour permettre un meilleur accrochage d'une couche éventuelle ultérieure de peinture et une meilleure résistance à la corrosion en cas de blessure de la couche ou feuil de peinture,
- soit pour disposer, dans le cadre d'un traitement de déformation à froid, de cristaux fortement accrochés sur leur substrat métallique.

Les étapes notamment d'activation et de phosphatation sont généralement effectuées par pulvérisation du bain approprié sur le substrat, par trempe du substrat dans le bain ou par pulvérisation et trempe successives.

L'étape d'activation peut éventuellement être réalisée en même temps que l'étape de dégraissage en mélangeant à la solution aqueuse de dégraissage un produit concentré d'activation, ou en préparant un bain de dégraissage-activation à partir d'un composé concentré de dégraissage comprenant un concentré d'activation. Une telle simultanéité des deux étapes se rencontre sur des installations de traitement de surfaces n'utilisant que l'aspersion au moment de l'étape de phosphatation. Cependant, si l'étape de phosphatation comporte également une phase d'immersion, seule une étape indépendante d'activation permet d'obtenir ultérieurement une phosphatation fine et dense.

Le titane, mis en oeuvre au moment de l'étape d'activation et d'affinage, constitue l'agent affineur; les bains d'activation et d'affinage sont généralement à base de sels de titane et contiennent des phosphates alcalins.

Il est connu de les préparer à partir de concentrés solides pulvérulents constitués généralement par des mélanges de phosphates alcalins et de sels de titane colloïdaux, connus sous le nom de sels de Jernstedt, décrits par exemple dans le brevet US 2.456.947.

Un tel sel de Jernstedt peut être obtenu en mélangeant 95 parties de phosphate disodique avec 5 parties de fluotitanate de potassium dans une quantité suffisante d'eau pour les dissoudre; on peut également ajouter à ce mélange des polyphosphates de sodium et de potassium, notamment en une proportion de 1 à 300 parties en poids de P₂O₇⁴⁻. L'eau est ensuite éliminée du mélange par évaporation jusqu'à l'obtention d'un produit pulvérulent.

Au lieu du fluotitanate de potassium comme source de titane, on peut utiliser le sulfate, l'oxyde ou l'oxysulfate de titane.

Un exemple de sel de Jernstedt communément employé et commercialisé par la Demanderesse sous la marque FIXODINE 5 est constitué de:
- de 0,7 à 5 % en poids de titane exprimé en titane (IV) sous forme de phosphate de titane,
- de 85 à 99,3% en poids de phosphate de sodium,
- de 0 à 10 % en poids de polyphosphate de sodium.

Comme indiqué plus haut, les concentrés connus, à partir desquels sont préparés les bains d'activation et d'affinage, sont des produits pulvérulents.

Ils présentent les inconvénients suivants:
- ils contiennent de l'eau dans la mesure où, lors de leur fabrication, il n'est guère envisageable du point de vue économique de les chauffer à plus de 110°C pour éliminer l'eau totalement, une partie de celle-ci demeurant donc dans la poudre obtenue, ce qui conduit fréquemment à la formation d'agglomérats qui sont difficilement solubles; la formation de ces agglomérats est par ailleurs favorisée par l'humidité régnant dans les ateliers de traitement de surface et par l'hygroscopicité de la poudre;
- ils comportent une proportion non négligeable de fines particules susceptibles de polluer l'atmosphère du local de mise en oeuvre; de plus, l'utilisateur est obligé de réaliser, pour préparer le bain d'activation, une solution-mère aqueuse à partir du concentré; cette solution-mère doit être préparée sous forte agitation, dans la mesure où les sels de Jernstedt sont fortement insolubles dans de telles conditions de préparation;
- ils doivent être introduits de manière régulière, donc de préférence automatique, dans l'eau de dilution au moment de la préparation du bain d'activation étant donné que l'étape d'activation induit la nucléation de la phase ultérieure de phosphatation; or, les appareillages d'introduction automatique de poudre sont souvent constitués par des vis sans fin placées sous des trémies d'alimentation de poudre et de telles vis compriment la poudre et occasionnent fréquemment l'apparition d'agglomérats qui bloquent le fonctionnement desdites vis.

Cette présentation en poudre était jusqu'à présent rendue nécessaire par le fait que le sel de Jernstedt, une fois introduit dans l'eau, forme après quelques heures une suspension de cristaux insolubles susceptibles de grossir dans le temps. Or, il est connu que seuls les fins cristaux (taille < 3 µm) conduisent à l'effet d'activation recherché.

Il a bien été proposé d'avoir recours à des concentrés liquides (EP-A-454 212) toujours à base de sels de Jernstedt et qui, du fait précisément de leur nature liquide, ne présentent plus les inconvénients dus à la nature pulvérulente des concentrés solides antérieurement décrits.

Ces concentrés liquides sont susceptibles d'être stockés pendant trois mois sans sédimentation grâce à l'adjonction d'épaississants, notamment de polysaccharides bien connus pour leurs propriétés épaississantes.

L'invention a donc pour but, surtout, de fournir un concentré propre à la préparation des bains d'activation et d'affinage du genre en question et ne présentant plus les inconvénients des concentrés de l'art antérieur.

Et la Société Demanderesse a eu le mérite de trouver que ce but était atteint dès lors que ledit concentré, dont le pH est de 7 à 10, se présente sous la forme d'une dispersion aqueuse ayant une teneur de 2 à 20% en poids de sel de Jernstedt, la teneur de la dispersion en titane étant par conséquent de 140 à 10000 ppm de Ti, cette dispersion comprenant de plus:
- une proportion de 0,2 à 8% en poids d'au moins un agent dispersant ou séquestrant précisé ci-après et
- une proportion de 0,05 à 7% en poids d'au moins un agent épaississant à base de polysaccharide également précisé ci-après.

Le concentré ainsi constitué est stable pendant au moins trois mois tant du point de vue physique que du point de vue activité et est propre à fournir à tout moment --c'est-à-dire aussi bien juste après sa préparation qu'après un stockage de plusieurs mois--, et par dilution avec la même quantité d'eau, un bain d'activation et d'affinage présentant une teneur en Ti de 1 à 75 ppm et donnant des résultats satisfaisants du point de vue de l'activation du substrat traité.

Il s'ensuit que l'invention a pour objet, à titre de concentré propre à la préparation des bains d'activation et d'affinage mis en oeuvre dans les procédés de phosphatation au zinc, une dispersion aqueuse de pH 7 à 10 de sels de Jernstedt d'une teneur en ces sels de 2 à 20% en poids, ce qui correspond à une concentration en Ti de 140 à 10000 ppm, ladite dispersion contenant de plus:
- une proportion de 0,2 à 8% en poids d'au moins un agent dispersant ou séquestrant choisi dans le groupe comprenant les phosphonates des métaux alcalins ou de l'ammoniaque, et toutes les combinaisons de plusieurs de ces dérivés,
- une proportion de 0,05 à 7% en poids d'au moins un agent épaississant à base de polysaccharide obtenu par fermentation d'un milieu nutritif à base d'un hydrate de carbone constitué notamment par un sucre comme le glucose, le saccharose, le fructose, le maltose, le lactose ou le galactose, et/ou d'une source d'azote organique et/ou minérale constituée notamment par un nitrate alcalin, un sel minéral d'ammonium, le caséinate de sodium et l'extrait soluble de mais, sous l'action d'un microorganisme choisi dans la classe des Xanthomonas ou des Sclerotia.

Dans le concentré conforme à l'invention, le phosphonate est choisi dans le groupe comprenant celui des acides
- hydroxyméthyl-phosphonique,
- hydroxypropyl-phosphonique,
- 1-hydroxyéthylidène-1,1-diphosphonique,
- amino-tri(méthylène-phosphonique),
- éthylène-diamine-tétra(méthylène-phosphonique),
- 2-phosphono-butane-1,2,4-tricarboxylique.

Dans ce concentré, l'agent épaississant est obtenu de préférence par action de Xanthomonas campestris ou du Sclerotium rolfsii.

La teneur en sel de Jernstedt est comprise de préférence entre 4 et 15% en poids du concentré liquide.

La proportion en séquestrant ou dispersant est, de préférence, comprise entre 0,5 et 5% en poids du concentré liquide.

La proportion en polysaccharide est comprise de préférence entre 0,1 et 2% en poids du concentré liquide. Le concentré liquide conforme à l'invention peut comporter des composés anti-gel pour le rendre stockable à des températures inférieures à 0°C; le composé anti-gel peut être choisi parmi les dérivés glycoliques tels que l'éthylèneglycol, le propylèneglycol ou des glycols à poids moléculaire supérieur ou encore des dérivés azotés tels que l'urée.

Le pH du concentré liquide est ajusté de préférence entre 7 et 9; pour ce faire, on peut avoir recours à un dérivé alcalin tel que la soude, la potasse, les carbonates de métaux alcalins ou d'ammoniaque, les phosphates tels que le phosphate trisodique ou tripotassique, les pyro- ou tripolyphosphates de sodium ou de potassium, et les sels alcalins ou d'ammoniaque d'acides carboxyliques tels que les citrates.

Le bain d'activation et d'affinage conforme à l'invention obtenu par dilution du susdit concentré à raison de 3 à 30 g/l d'eau, comprend:
- de 60 à 6000 mg/l de sel de Jernstedt, soit entre 1 et 75 mg/l de titane sous forme de phosphate de titane dans une matrice de phosphates alcalins,
- de 15 à 1500 mg/l de dérivé d'acide nitrilotriacétique et/ou d'un acide phosphonique dispersant,
- de 3 à 600 mg/l d'un polysaccharide obtenu par fermentation d'un milieu nutritif à base d'un hydrate de carbone constitué notamment par un sucre comme le glucose, le saccharose, le fructose, le maltose, le lactose ou le galactose, et/ou d'une source d'azote organique et/ou minérale constituée notamment par un nitrate alcalin, un sel minéral d'ammonium, le caséinate de sodium et l'extrait soluble de mais, sous l'action d'un microorganisme choisi dans la classe des Xanthomonas ou des Sclerotia,
le complément à 1 litre étant apporté par de l'eau.

Pour montrer l'aptitude des concentrés conformes à l'invention à fournir, par une dilution constante, soit juste après leur préparation, soit à tout moment et au moins pendant trois mois après leur préparation, des bains d'activation et d'affinage donnant toute satisfaction dans les procédés de phosphatation au zinc, on a effectué des essais comportant une mesure de l'efficacité des bains obtenus par dilution des concentrés selon l'invention dans un procédé de traitement de surface comprenant une phosphatation, d'une part, immédiatement après dilution et, d'autre part, après un stockage à température variable.

Le procédé de traitement de surface, qui est le même pour tous les essais d'efficacité, comprend les étapes suivantes:
- dégraissage alcalin par immersion à 60°C pendant 3 minutes dans une solution aqueuse à 2% d'un dégraissant alcalin silicaté commercialisé par la Société Demanderesse sous la marque de fabrique RIDOLINE 1550 CF/2, additionné de 0,2% d'un composé tensio-actif également commercialisé par la Société Demanderesse sous la marque RIDOSOL 550 CF,
- rinçage à l'eau de ville courante à température ambiante,
- activation par immersion à température ambiante pendant 1 minute dans un bain dilué réalisé à partir d'eau et du concentré liquide conforme à l'invention,
- phosphatation au zinc dans une solution aqueuse à base de phosphates acides de zinc, commercialisée par la Société Demanderesse sous la marque GRANODINE 958 CF, pendant 3 minutes à 53°C,
- rinçage à l'eau de ville courante,
- séchage pendant 5 minutes sous courant d'air chaud à 80°C.

S'attachant ici à étudier l'influence des différents bains d'activation sur la morphologie et la quantité de cristaux de phosphate de zinc déposés dans l'étape d'activation, on a omis les étapes ultérieures classiques de passivation et de mise en peinture.

Les études de morphologie peuvent être réalisées à l'aide d'un microscope électronique à balayage réglé pour permettre un grossissement de 1500 fois.

Les études de consistance peuvent être réalisées par pesée de la quantité de phosphate de zinc déposé après dissolution du dépôt en milieu décapant.

Les substrats utilisés pour les essais sont constitués de plaquettes en acier laminé à froid, en acier électrozingué ou en acier galvanisé à chaud et dont les dimensions sont de 10 cm x 20 cm x 0,7 mm.

L'invention pourra être mieux comprise à l'aide des exemples non limitatifs qui suivent et dans lesquels sont décrits des modes de réalisation avantageux de l'invention.

### EXEMPLE 1

On dilue sous forte agitation, dans 500 g d'eau déminéralisée à 60°C, 100 g de sel de Jernstedt (celui commercialisé par la Société Demanderesse sous la marque FIXODINE 5), 4 g de polysaccharide (celui commercialisé par la Société KELCO sous la marque KELZAN S) et 10 g de sel tétrasodique de l'acide 1-hydroxyéthylidène-1,1-diphosphonique.

On ajuste la masse de la composition à 1000 g avec de l'eau déminéralisée.

Cette préparation est homogénéisée et est utilisée comme concentré liquide conforme à l'invention.

Elle est diluée à raison de 10 g par litre d'eau déminéralisée pour constituer une solution aqueuse diluée d'activation ou bain d'activation.

Le susdit concentré liquide est homogène et opalescent. On le sépare en trois fractions égales qui sont stockées pendant trois mois à respectivement 4°C, 20°C et 40°C.

Après ce stockage et après avoir amené à 20°C les fractions stockées à respectivement 4°C et 40°C, on vérifie qu'aucune des trois fractions ne présente ni de déphasage, ni de sédimentation, ni de cristallisation, ni d'épaississant appréciable.

Le bain d'activation obtenu à partir de ce concentré est étudié en comparaison avec un bain préparé à partir d'un sel de Jernstedt en poudre (toujours celui commercialisé par la Société Demanderesse sous la marque FIXODINE 5).

On procède au traitement de surface décrit plus haut et on enregistre les résultats suivants:

**TABLEAU I**

| Taille des cristaux (en micromètres) | | | | | |
|---|---|---|---|---|---|
| Bain d'activation obtenu à partir du | Stockage du concentré (jours) | Concentration du bain (g/l) | Taille des cristaux (en µm) | | |
| | | | Substrat | | |
| | | | Acier | Galvanisé | Electrozingué |
| Concentré conforme à l'invention | 0 | 10 | 1,5 | 2,0 | 2,0 |
| | 90 | 10 | 2,0 | 4,0 | 2,0 |
| Concentré classique (FIXODINE 5) | 0 | 1 | 2,5 | 4,0 | 3,0 |
| | 90 | 1 | 2,5 | 4,0 | 3,0 |

**TABLEAU II**

| Poids de couche (g/m²) | | | | | |
|---|---|---|---|---|---|
| Bain d'activation obtenu à partir du | Stockage du concentré (jours) | Concentration du bain (g/l) | Poids de couche (g/m2) | | |
| | | | Substrat | | |
| | | | Acier | Galvanisé | Electrozingué |
| Concentré conforme à l'invention | 0 | 10 | 2,0 | 1,8 | 2,2 |
| | 90 | 10 | 2,2 | 3,1 | 2,4 |
| Concentré classique (FIXODINE 5) | 0 | 1 | 2,3 | 2,7 | 2,7 |
| | 90 | 1 | 2,3 | 2,7 | 2,7 |

Il résulte des Tableaux I et II que le concentré liquide conforme à l'invention est stable après trois mois de stockage et fournit des bains d'une activité équivalente à celle des bains obtenus au bout de trois mois à partir des concentrés solides pulvérulents de l'art antérieur.

### EXEMPLE 2

On prépare des concentrés liquides pour bains d'activation d'une manière identique à celle décrite dans l'exemple 1 en remplaçant le polysaccharide par différents agents épaississants couramment utilisés pour stabiliser les concentrés aqueux contenant des dispersions de solides.

Les autres ingrédients ne sont pas changés.

Des échantillons de ces concentrés sont respectivement stockés à 4°C, 20°C et 40°C et l'on note le temps nécessaire pour qu'apparaisse une décantation supérieure à 10% en volume du concentré, ce phénomène étant jugé inacceptable pour la stabilité d'un concentré liquide.

Les résultats sont réunis dans le tableau III.

**TABLEAU III**

| Nature de l'épaississant | Quantité en g dans 1000 g de concentré | DECANTATION | | |
|---|---|---|---|---|
| | | Temps en jours nécessaire à la décantation de 10% du composé | | |
| | | Après stockage à | | |
| | | 4°C | 20°C | 40°C |
| Aucun | | 0 | 0 | 0 |
| | | | | |
| Alginate d'ammonium (marque CECALGUM A 500) | 20 | 7 | 3 | 1 |
| | | | | |
| Cellulose (CMC) (marque BLANOSE 7 HC) | 17 | | GEL NON POMPABLE en 2 jours | |
| | | | | |
| Alumino-silicate (marque CLARSOL FB2) | 30 | 15 | 15 | 8 |
| | | | | |
| Magnésio-silicate (marque BENTONE 38) | 100 | 0 | 0 | 0 |
| | | | | |
| Silicate Mg et Al (marque VEEGUM F) | 40 | 30 | 30 | 7 |

On rappelle que
- le CECALGUM A 500 est commercialisé par la Société CECA
- le BLANOSE 7HC est commercialisé par la Société HOECHST
- le CLARSOL FB2 est commercialisé par la Société CECA
- le BENTONE 38 est commercialisé par la Société CECA
- le VEEGUM F est commercialisé par la Société VAN DER BILT.

Il apparaît clairement à l'examen du Tableau III qu'aucun des épaississants même issus de cellulose comme la carboxyméthylcellulose, et bien qu'utilisés à des concentrations régulièrement employées en vue de produire une viscosité mesurée au viscosimètre Brookfield à 20 tours/mn compris entre 800 et 2000 cps, ne conduit à une stabilité comparable à celle obtenue à l'exemple 1.

La nature de l'épaississant est donc déterminante.

### EXEMPLE 3

On prépare des concentrés liquides pour bains d'activation d'une manière identique à celle décrite dans l'exemple 1, en remplaçant l'acide 1-hydroxyéthylidène-1-,1-diphosphonique par différents autres agents dispersants.

Les autres ingrédients ne sont pas changés.

Des échantillons de ces concentrés sont stockés respectivement à 4°C, 20°C et 40°C et l'on note le temps nécessaire pour qu'apparaisse une cristallisation persistante après retour à 20°C, l'apparition de ce phénomène étant jugée inacceptable pour un concentré liquide.

Ensuite, on dilue les concentrés à 10 g/l dans de l'eau déminéralisée pour former des bains d'activation et l'on réalise le traitement de surface cité dans l'exemple 1 sur des plaquettes en acier.

On vérifie si le produit est toujours activant (cristaux comparables à ceux obtenus dans l'exemple 1).

Les résultats sont réunis dans le Tableau IV.

**TABLEAU IV**

| Nature du dispersant | Quantité en g dans 1000 g de concentré | Temps de stockage (jours) au bout desquels apparaissent des cristaux grossiers | | | Effet activant après dilution |
|---|---|---|---|---|---|
| | | Après stockage | | | |
| | | 4°C | 20°C | 40°C | |
| Aucun | - | > 90 | > 90 | > 90 | NEGATIF |
| | | | | | |
| Acide polyacrylique (COATEX TH-50-50) | 20 | > 90 | > 90 | > 90 | NEGATIF |
| | | | | | |
| NTA | 10 | > 90 | > 90 | > 90 | POSITIF |
| NTA | 120 | 4 | 4 | > 90 | POSITIF |
| ATP | 20 | > 90 | > 90 | > 90 | POSITIF |
| | | | | | |
| Pyrophosphate-tétrapotassique | 100 | > 90 | > 90 | > 90 | NEGATIF |
| | | | | | |
| Tripolyphosphate de sodium | 100 | > 90 | > 90 | > 90 | NEGATIF |
| | | | | | |
| Hexamétaphosphate de sodium | 100 | > 90 | > 90 | > 90 | NEGATIF |

Le COATEX TH 50-50 est commercialisé par la Société COATEX
- NTA :: sel de sodium de l'acide nitrilotriacétique
- ATP :: sel pentasodique de l'acide amino-tri(méthylène-phosphonique).

A l'examen des résultats réunis dans le Tableau IV, il apparaît clairement que l'ATP, utilisé en proportions convenables, présente l'avantage non seulement de rendre le concentré conforme à l'invention stable à l'égard de la cristallisation mais également de fournir après stockage à différentes températures des bains utilisables car présentant des propriétés activantes.

Un tel résultat n'était pas évident dans la mesure où l'homme de l'art s'attendait à ce que tous les dispersants et/ou séquestrants agissent de la même manière.

La nécessité de la présence simultanée dans le concentré liquide conforme à l'invention d'une quantité efficace d'un agent séquestrant et/ou dispersant et d'un polysaccharide, choisis l'un et l'autre dans les groupes indiqués plus haut, est donc clairement établie.

## Revendications

1. Concentré pour bain d'activation et d'affinage mis en oeuvre dans les procédés de phosphatation au zinc et comportant une dispersion aqueuse de sels de Jernstedt, un agent séquestrant et un polysaccharide à titre d'agent épaississant, caractérisé par le fait que son pH est de 7 à 10 et que la dispersion aqueuse de sels de Jernstedt présente une teneur en ces sels de 2 à 20% en poids, ce qui correspond à une concentration en Ti de 140 à 10000 ppm, ladite dispersion contenant de plus:
- une proportion de 0,2 à 8% en poids d'au moins un agent dispersant ou séquestrant choisi dans le groupe comprenant les sels des métaux alcalins ou de l'ammoniaque des acides
- hydroxyméthyl-phosphonique,
- hydroxypropyl-phosphonique,
- 1-hydroxyéthylidène-1,1-diphosphonique,
- amino-tri(méthylène-phosphonique),
- éthylène-diamine-tétra(méthylène-phosphonique),
- 2-phosphono-butane-1,2,4-tricarboxylique,
- à titre d'agent épaississant, une proportion de 0,05 à 7% en poids d'au moins un polysaccharide obtenu par fermentation d'un milieu nutritif à base d'un hydrate de carbone constitué notamment par un sucre comme le glucose, le saccharose, le fructose, le maltose, le lactose ou le galactose, et/ou d'une source d'azote organique et/ou minérale constituée notamment par un nitrate alcalin, un sel minéral d'ammonium, le caséinate de sodium et l'extrait soluble de maïs, sous l'action d'un microorganisme choisi dans la classe des Xanthomonas ou des Sclerotia.

2. Concentré selon la revendication 1, caractérisé par le fait que l'épaississant à base de polysaccharide est obtenu par fermentation d'un milieu nutritif sous l'action du Xanthomonas campestris ou du Sclerotium rolfsii.

3. Concentré selon l'une des revendications 1 et 2, caractérisé par le fait que la teneur en sel de Jernstedt est comprise entre 4 et 15% en poids du concentré liquide.

4. Concentré selon l'une des revendications 1 à 3, caractérisé par le fait que la proportion en séquestrant ou dispersant est comprise entre 0,5 et 5% en poids du concentré liquide.

5. Concentré selon l'une des revendications 1 à 4, caractérisé par le fait que la proportion en polysaccharide est comprise entre 0,1 et 2% en poids du concentré liquide.

6. Bain d'activation et d'affinage caractérisé par le fait qu'il est obtenu par dilution du concentré selon l'une des revendications 1 à 5, à raison de 3 à 30 g/l d'eau et qu'il comprend:
- de 60 à 6000 mg/l de sel de Jernstedt, soit entre 1 et 75 mg/l de titane sous forme de phosphate de titane dans une matrice de phosphates alcalins,
- de 15 à 1500 mg/l d'un agent dispersant ou séquestrant choisi dans le groupe comprenant les phosphonates des métaux alcalins ou de l'ammoniaque,
- de 3 à 600 mg/l d'un polysaccharide obtenu par fermentation d'un milieu nutritif à base d'un hydrate de carbone constitué notamment par un sucre comme le glucose, le saccharose, le fructose, le maltose, le lactose ou le galactose, et/ou d'une source d'azote organique et/ou minérale constituée notamment par un nitrate alcalin, un sel minéral d'ammonium, le caséinate de sodium et l'extrait soluble de mais, sous l'action d'un microorganisme choisi dans la classe des Xanthomonas ou des Sclerotia,
le complément à 1 litre étant apporté par de l'eau.

7. Bain d'activation et d'affinage selon la revendication 6, caractérisé par le fait que le polysaccharide est obtenu par fermentation d'un milieu nutritif à base d'un hydrate de carbone constitué notamment par un sucre comme le glucose, le saccharose, le fructose, le maltose, le lactose ou le galactose, et/ou d'une source d'azote organique et/ou minérale constituée notamment par un nitrate alcalin, un sel minéral d'ammonium, le caséinate de sodium et l'extrait soluble de mais, sous l'action du Xanthomonas campestris ou du Sclerotium rolfsii.

## Patentansprüche

1. Konzentrat für ein Aktivierungs- und Affinierungsbad, das bei Verfahren zur Zinkphosphatierung eingesetzt wird und eine wäßrige Dispersion von Jernstedt-Salzen, einem Komplexierungsmittel und einem Polysaccharid als Verdickungsmittel enthält, dadurch **gekennzeichnet**, daß dessen pH-Wert 7 bis 10 beträgt und die wäßrige Dispersion der Jernstedt-Salze einen Gehalt an 2 bis 20 Gew.-% dieser Salze aufweist, was einer Konzentration an Ti von 140 bis 10000 ppm entspricht, wobei diese Dispersion zusätzlich noch folgende Bestandteile enthält:
- einen Mengenanteil von 0,2 bis 8 Gew.-% mindestens eines Dispergier- oder Komplexierungsmittels, das jeweils aus der Gruppe ausgewählt ist, die Alkalimetall- oder Ammoniumsalze der folgenden Säuren umfaßt:
- Hydroxymethylphosphonsäure,
- Hydroxypropylphosphonsäure,
- 1-Hydroxyethyliden-1,1-diphosphonsäure,
- Amino-tri(methylenphosphonsäure),
- Ethylendiamin-tetra(methylenphosphonsäure),
- 2-Phosphonobutan-1,2,4-tricarbonsäure,
- als Verdickungsmittel einen Mengenanteil von 0,05 bis 7 Gew.-% mindestens eines Polysaccharids, das durch die Fermentierung eines Nährmediums auf Basis eines Kohlenhydrats bestehend insbesondere aus einem Zucker, wie z.B. der Glukose, Saccharose, Fructose, Maltose, Lactose oder Galactose und/oder einer organischen und/oder anorganischen Stickstoffquelle bestehend insbesondere aus einem Alkalinitrat, einem Mineralsalz von Ammonium, Natriumkaseinat und einem löslichen Maisextrakt gewonnen wurde unter der Einwirkung eines Mikrooganismus, der aus der Klasse der Xanthomonas-Arten oder Sclerotium-Arten ausgewählt ist.

2. Konzentrat nach Anspruch 1, dadurch **gekennzeichnet**, daß das Verdickungsmittel auf Polysaccharidbasis durch Fermentieren eines Nährmediums unter der Einwirkung von Xanthomonas campestris oder Sclerotium rolfsii gewonnen worden ist.

3. Konzentrat nach einem der Ansprüche 1 und 2, dadurch **gekennzeichnet**, daß der Gehalt an einem Jernstedt-Salz zwischen 4 und 15 Gew.-% in bezug auf das flüssige Konzentrat beträgt.

4. Konzentrat nach einem der Ansprüche 1 bis 3, dadurch **gekennzeichnet**, daß der Mengenanteil an Komplexierungsmittel oder Dispergierungsmittel zwischen 0,5 und 5 Gew.-% in bezug auf das flüssige Konzentrat beträgt.

5. Konzentrat nach einem der Ansprüche 1 bis 4, dadurch **gekennzeichnet**, daß der Mengenanteil an Polysaccharid zwischen 0,1 und 2 Gew.-% in bezug auf das Flüssigkonzentrat beträgt.

6. Bad zur Aktivierung und Affinierung, dadurch **gekennzeichnet,** daß es durch Verdünnen des Konzentrats nach einem der Ansprüche 1 bis 5 in einer Menge von 3 bis 30 g/l Wasser erhalten wurde und folgende Bestandteile aufweist:
- 60 bis 6000 mg/l Jemstedt-Salz d.h. zwischen 1 und 75 mg/l Titan in Form von Titanphosphat in einer Matrix aus alkalischen Phosphaten,
- 15 bis 1500 mg/l eines Dispergierungs- oder Komplexierungsmittels, das aus der die Phosphonate von Alkalimetallen oder von wässrigem Ammoniak umfassenden Gruppe ausgewählt worden ist,
- 3 bis 600 mg/l eines Polysaccharids, das durch die Fermentierung eines Nährmediums auf Kohlenhydratbasis, bestehend insbesondere aus einem Zucker, wie z.B. Glukose, Saccharose, Fructose, Maltose, Lactose oder Galactose und/oder einer organischen oder anorganischen Stickstoffquelle bestehend insbesondere aus einem Alkalinitrat, einem anorganischen Ammoniumsalz, Natriumkaseinat und einem löslichen Maisextrakt, gewonnen wurde unter der Einwirkung eines Mikroorganismus der aus der Klasse der Xanthomonas-Arten oder der Sclerotium-Arten ausgewählt ist,
wobei auf 1 Liter mittels Wasser aufgefüllt worden ist.

7. Aktivierungs- und Affinierungsbad nach Anspruch 6, dadurch **gekennzeichnet**, daß das Polysaccharid durch die Fermentierung eines Nährmediums auf Kohlenhydratbasis bestehend insbesondere aus einem Zucker, beispielsweise Glukose, Saccharose, Fructose, Maltose, Lactose oder Galactose und/oder einer organischen oder anorganischen Stickstoffquelle bestehend insbesondere aus einem Alkalinitrat, einem anorganischen Ammoniumsalz, Natriumkaseinat und einem löslichen Maisextrakt, gewonnen worden ist unter der Einwirkung von Xanthomonas campestris oder Sclerotium rolfsii.

## Claims

1. Concentrate for activating and refining bath employed in processes of zinc phosphatization and comprising an aqueous dispersion of Jernstedt salts, a sequestering agent and a polysaccharide as a thickener, characterized by the fact that its pH is from 7 to 10 and that the aqueous dispersion of Jernstedt salts has a content from 2 to 20% by weight of these salts, which corresponds to a concentration of Ti from 140 to 10,000 ppm, the said dispersion in addition containing:
- a proportion of from 0.2 to 8% by weight of at least one dispersing or sequestering agent selected from the group comprising alkali metal or ammonium salts of
- hydroxymethylphosphonic acid,
- hydroxypropylphosphonic acid,
- 1-hydroxyethylidene-1,1-diphosphonic acid,
- amino-tri(methylene-phosphonic) acid,
- ethylene-diamino-tetra(methylene-phosphonic) acid,
- 2-phosphono-butane-1,2,4-tricarboxylic acid,
- as thickening agent, a proportion of from 0.05 to 7% by weight of at least one polysaccharide obtained by fermentation of a nutrient medium based on a carbohydrate consisting in particular of a sugar such as glucose, sucrose, fructose, maltose, lactose or galactose, and/or on an organic and/or inorganic nitrogen source consisting in particular of an alkali metal nitrate, an inorganic salt of ammonium, caseinate of sodium and the soluble extract of corn, under the action of a microorganism selected from the class of Xanthomonas or Sclerotia.

2. Concentrate according to Claim 1, characterized by the fact that the thickener based on polysaccharide is obtained by fermentation of a nutrient medium under the action of Xanthomonas campestris or Sclerotium rolfsii.

3. Concentrate according to one of Claims 1 and 2, characterized by the fact that the concentration of Jernstedt salt is comprised between 4 to 15% by weight of the liquid concentrate.

4. Concentrate according to one of Claims 1 to 3, characterized by the fact that the proportion of sequestering or dispersing agent is comprised between 0.5 and 5% by weight of the liquid concentrate.

5. Concentrate according to one of the Claims 1 to 4, characterized by the fact that the proportion of polysaccharide is comprised between 0.1 and 2% by weight of the liquid concentrate.

6. Activating and refining bath characterized by the fact that it is obtained by dilution of the concentrate according to one of the Claims 1 to 5, to 3 to 30 g/l of water and that is contains:
from 60 to 6000 mg/l of Jernstedt salt, that is to say from 1 to 75 mg/l of titanium in the form of titanium phosphate in a matrix of alkali phosphates,
from 15 to 1500 mg/l of a dispersing or sequestering agent selected from the group comprising alkali metal or ammonium phosphonates,
from 3 to 600 mg/l of a polysaccharide obtained by fermentation of a nutrient medium based on a carbohydrate consisting in particular of a sugar such as glucose, sucrose, fructose, maltose, lactose or galactose, and/or on an organic and/or inorganic nitrogen source consisting in particular of an alkali metal nitrate, an inorganic salt of ammonium, caseinate of sodium and the soluble extract of corn, under the action of a microorganism selected from the class of Xanthomonas or Sclerotia,
the volume being made up to 1 litre with water.

7. Activating and refining bath according to Claim 6, characterized by the fact that the polysaccharide is obtained by fermentation of a nutrien medium based on a carbohydrate consisting in particular of a sugar such as glucose, sucrose, fructose, maltose, lactose or galactose, and/or on an organic and/or inorganic nitrogen source consisting in particular of an alkali metal nitrate, an inorganic salt of ammonium, caseinate of sodium and the soluble extract of corn, under the action of Xanthomonas campestris or Sclerotium rolfsii.
